# EUROPÄISCHE PATENTSCHRIFT

(11) **EP 1 419 224 B1**
(45) Veröffentlichungstag und Bekanntmachung des Hinweises auf die Patenterteilung: **27.06.2012**
(21) Anmeldenummer: 02762334.7
(22) Anmeldetag: 09.07.2002
(51) Int. Cl.: C10L 1/19, C10L 1/197, C10L 1/198, C10L 1/196, C10L 1/224, C10L 1/234, C10L 10/08, C10L 10/18

(54) **HOCHENTSCHWEFELTE BRENNSTOFFÖLE, ENTHALTEND SCHMIERVERBESSERNDE ADDITIVE MIT VERMINDERTER EMULGIERNEIGUNG**
HIGHLY DESULFURISED FUEL OILS, CONTAINING LUBRICITY-ENHANCING ADDITIVES WITH REDUCED EMULSIFICATION SUSCEPTIBILITY
HUILES COMBUSTIBLES, CONTENANT DES ADDITIFS AMÉLIORANT LE POUVOIR LUBRIFIANT ET PRESENTANT UNE TENDANCE REDUITE D'ÉMULSIONNEMENT

(30) Priorität: 27.07.2001 DE 10136828
(43) Veröffentlichungstag der Anmeldung: 19.05.2004
(73) Patentinhaber: Clariant Produkte (Deutschland) GmbH, 65929 Frankfurt am Main (DE)
(72) Erfinder: KRULL, Matthias, 55296 Harxheim (DE); KUPETZ, Markus, 46539 Dinslaken (DE)
(86) Internationale Anmeldenummer: PCT/EP2002/007616
(87) Internationale Veröffentlichungsnummer: WO 2003/012015

(56) Entgegenhaltungen:
- WO-A-93/11207
- DE-A- 19 614 722
- US-A- 2 063 856
- FALBE ET AL. (HRSG.): "Römpp-Lexikon Chemie, " 1997 , GEORG THIEME VERLAG , STUTTGART (DE) XP002244006 ISBN: 3-13-734710-6 10. Aufl., Bd. 2 Seite 1320 -Seite 1322

## Beschreibung

Die vorliegende Erfindung betrifft Additive aus Estern zwischen Polyolen und Fettsäuregemischen, sowie deren Verwendung zur Verbesserung der Schmierwirkung von hochentschwefelten Brennstoffölen bei gleichzeitig verminderter Emulgierneigung.

Mineralöle und Mineralöldestillate, die als Brennstofföle verwendet werden, enthalten im allgemeinen 0,5 Gew.-% und mehr Schwefel, der bei der Verbrennung die Bildung von Schwefeldioxid verursacht. Um die daraus resultierenden Umweltbelastungen zu vermindern, wird der Schwefelgehalt von Brennstoffölen immer weiter abgesenkt. Die Dieseltreibstoffe betreffende Norm EN 590 schreibt in Deutschland zur Zeit einen maximalen Schwefelgehalt von 350 ppm vor. In Skandinavien kommen bereits Brennstofföle mit weniger als 50 ppm und in Ausnahmefällen mit weniger als 10 ppm Schwefel zur Anwendung. Diese Brennstofföle werden in der Regel dadurch hergestellt, dass man die aus dem Erdöl durch Destillation erhaltenen Fraktionen hydrierend raffiniert. Bei der Entschwefelung werden aber auch andere Substanzen entfernt, die den Brennstoffölen eine natürliche Schmierwirkung verleihen. Zu diesen Substanzen zählen unter anderem polyaromatische und polare Verbindungen.

Es hat sich nun aber gezeigt, dass die reibungs- und verschleißmindernden Eigenschaften von Brennstoffölen mit zunehmendem Entschwefelungsgrad schlechter werden. Oftmals sind diese Eigenschaften so mangelhaft, dass an den vom Kraftstoff geschmierten Materialien, wie z.B. den Verteiler-Einspritzpumpen von Dieselmotoren schon nach kurzer Zeit mit Fraßerscheinungen gerechnet werden muss. Der gemäß EN 590 seit dem Jahr 2000 festgesetzte Maximalwert für den 95%-Destillationspunkt von maximal 360°C und die mittlerweile in Skandinavien vorgenommene weitere Absenkung des 95%-Destillationspunkts auf unter 350°C und teilweise unter 330°C verschärft diese Problematik weiter. Im Stand der Technik sind daher Ansätze beschrieben, die eine Lösung dieses Problems darstellen sollen (sogenannte Lubricity-Additive).

EP-A-0 680 506 offenbart, dass Ester von Fettsäuren hochentschwefelten Brennstoffölen eine verbesserte Schmierwirkung verleihen. Es werden insbesondere Glycerinmonooleat und Diisodecyladipat genannt.

EP-A-0 739 970 offenbart die Eignung von Fettsäuregemischen zur Verbesserung der Schmierfähigkeit von schwefelarmen Brennstoffölen. Es werden Zusammensetzungen verschiedener Veresterungsgrade und verschiedener Sättigungsgrade der Fettsäuren offenbart.

EP-A-0 839 174 offenbart in ihrer Schmierwirkung verbesserte Brennstofföle, die schwefelarm sind und eine Mischung von Polyolestern mit ungesättigten Fettsäuren umfassen.

DE-A-196 14 722 offenbart Schmier- und Kraftstoffadditive, die im wesentlichen aus Fettsäuremonoestern oder Mono- und Diestergemischen ungesättigter Fettsäuren mit 16 bis 22 C-Atomen mit wenigstens zwei unterschiedlichen Polyolen bestehen, weisen ein günstigeres Kälteverhalten auf als entsprechende Monoester oder Mono- und Diester einheitlicher Polyole. Bevorzugt eignet sich als Polyol ein Gemisch aus Glycerin und einem weiteren Polyol aus der Gruppe Trimethylolpropan, Pentaerythrit und Dipentaerythrit im Molverhältnis 1 : 1 bis 3 : 1.

Die auf kommerziellen Fettsäuremischungen basierenden Fettsäureester des Standes der Technik zeigen jedoch in den mit ihnen additivierten Brennstoffölen eine ausgeprägte Emulgierneigung. Das bedeutet, dass bei Kontakt eines solchen Brennstofföls mit Wasser eine Emulgierung des Wassers im Brennstofföl stattfindet. Diese insbesondere an der Phasengrenze Öl/Wasser anzutreffenden Emulsionen lassen sich nicht oder nur unter großem Aufwand trennen. Da diese Emulsionen als solche nicht als Brennstofföle eingesetzt werden können, mindern sie den Wert der Produkte. Besonders stark tritt dieses Problem dann hervor, wenn auf natürlichen Fettsäuregemischen basierende Ester verwendet werden.

Aufgabe vorliegender Erfindung war daher, schmierverbessernde Zusätze für entschwefelte Brennstofföle zu finden, die eine gegenüber dem Stand der Technik verminderte Emulgierneigung aufweisen.

Überraschenderweise wurde gefunden, dass Ester aus Fettsäuregemischen, welche eine bestimmte Kombination aus Hydroxylzahl und Jodzahl zeigen, die Emulgierfähigkeit der Ester des Standes der Technik nicht aufweisen, und eine ausgezeichnete Schmierwirkung in entschwefelten Brennstoffölen haben. Vermutlich wird die verminderte Emulgierneigung durch zwei Effekte bewirkt: Zum einen bewirkt der durch die OH-Zahl bestimmte Polaritätsbereich der Additive eine reduzierte Affinität der amphiphilen Wirkstoffe zu Wasser. Zum anderen wird gleichzeitig die Ausbildung micellarer, oberflächenaktiver Strukturen durch die mittels Jodzahl festgelegte Anzahl an Doppelbindungen in den Alkylresten gestört.

Gegenstand der Erfindung sind daher Brennstofföle mit maximal 0,035 Gew.-% Schwefelgehalt, enthaltend mindestens einen Ester aus einem zwei- oder mehrwertigen Alkohol und einem Gemisch von ungesättigten und gegebenenfalls gesättigten Fettsäuren, deren Kohlenstoffkettenlängen zwischen 8 und 30 Kohlenstoffatomen liegen, wobei die genannten Ester eine OH-Zahl von zwischen 110 und 195 mg KOH/g Ester und eine Jodzahl von mehr als 100 g l/100 g Ester aufweisen, in Mengen von 0,001 bis 0,5 Gew.-% bezogen auf das Brennstofföl.

Ein weiterer Gegenstand der Erfindung ist die Verwendung der erfindungsgemäßen Additive in Mengen von 0,001 bis 0,5 Gew.-% bezogen auf das Brennstofföl, zur Verbesserung der Schmierwirkung von Brennstoffölen mit höchstens 0,035 Gew.-% Schwefelgehalt.

Bevorzugte Fettsäuren, die Bestandteil der Fettsäuremischung sind, sind solche mit 10 bis 26 C-Atomen, insbesondere 12 bis 22 C-Atomen. Die Alkylreste der Fettsäuren bestehen im wesentlichen aus Kohlenstoff und Wasserstoff. Sie können jedoch weitere Substituenten wie z.B. Hydroxy-, Halogen-, Amino- oder

Nitrogruppen tragen, sofern diese den vorwiegenden Kohlenwasserstoffcharakter nicht beeinträchtigen. Die in der Fettsäuremischung enthaltenen Fettsäuren enthalten vorzugsweise mindestens eine Doppelbindung. Sie können mehrere Doppelbindungen, beispielsweise 2 oder 3 Doppelbindungen, enthalten und natürlicher oder synthetischer Herkunft sein. Bei mehrfach ungesättigten Carbonsäuren können deren Doppelbindungen isoliert oder auch konjugiert sein. In bevorzugten Fettsäuremischungen enthalten mindestens 50 Gew.-%, insbesondere mindestens 75 Gew.-%, speziell mindestens 90 Gew.-% der Fettsäuren eine oder mehrere Doppelbindungen. Die Jodzahlen der den erfindungsgemäßen Estern zugrunde liegenden Fettsäuren liegen bevorzugt zwischen 105 und 190, insbesondere 110 bis 180 und speziell 120 bis 180 g l/100 g Ester.

Geeignete Fettsäuremischungen enthalten mindestens zwei ungesättigte Fettsäuren mit 10 bis 26 C-Atomen. Geeignete ungesättigte Fettsäuren sind beispielsweise Ölsäure, Erucasäure, Palmitolein-, Myristolein-, Linolsäure, Linolen-, Elaeosterin-, Arachidonsäure, und/oder Ricinolsäure. Bevorzugt werden erfindungsgemäß aus natürlichen Fetten und Ölen gewonnene Fettsäuremischungen bzw. -fraktionen, wie z.B. Erdnussöl-, Fisch-, Leinöl-, Palmöl-, Rapsöl-, Ricinen-, Ricinusöl-, Rüböl-, Sojaöl-, Sonnenblumenöl- und Tallölfettsäure eingesetzt, die entsprechende Jodzahlen aufweisen.

Daneben können die Fettsäuremischungen untergeordnete Mengen, d.h. bis zu 10 Gew.-%, bevorzugt weniger als 5%, speziell weniger als 2 % gesättigter Fettsäuren wie beispielsweise Laurin-, Tridecan-, Myristin-, Pentadecan-, Palmitin-, Margarin-, Stearin-, Isostearin-, Arachin- und Behensäure enthalten.

Als Bestandteil der Fettsäuremischungen ebenfalls geeignet sind Dicarbonsäuren, wie Dimerfettsäuren und Alkyl- sowie Alkenylbernsteinsäuren mit C₈-C₅₀-Alk(en)ylresten, bevorzugt mit C₈-C₄₀-, insbesondere mit C₁₂-C₂₂-Alkylresten. Die Alkylreste können linear wie auch verzweigt (oligomerisierte Alkene, PIB) sein. Bevorzugt sind Anteile von bis zu 10 Gew.-%, insbesondere weniger als 5 Gew.-%. Die Fettsäuren können weiterhin 1-40, speziell 1-25 Gew.-%, insbesondere 1-5 Gew.-% Harzsäuren enthalten.

Geeignete Alkohole enthalten vorzugsweise 2 bis 6, insbesondere 3 bis 4 Kohlenstoffatome, und 2 bis 5, insbesondere 3 bis 4 Hydroxylgruppen, jedoch maximal eine Hydroxylgruppe pro Kohlenstoffatom. Besonders geeignete Alkohole sind Ethylenglykol, Diethylenglykol, Propylenglykol, Glycerin und Pentaerythritol.

Die Ester sind aus Alkoholen und Fettsäuren in bekannter Weise durch Veresterung herstellbar. Alternativ ist auch die partielle Verseifung natürlich vorkommender Fette und Öle möglich. Erfindungsgemäße Ester sind solche, die aus einem zwei- oder mehrwertigen Alkohol und einem Gemisch von Fettsäuren herstellbar sind. Hierbei sind sowohl Mischungen beispielsweise aus Monoestern eines Alkohols mit verschiedenen Fettsäuren, aus Monoestern verschiedener Alkohole mit verschiedenen Fettsäuren, als auch aus Mischungen von Mono-, Di-und/oder Triestern, oder ggf. höheren Estern, eines oder mehrerer Alkohole mit verschiedenen Fettsäuren umfasst. Erfindungsgemäß sind die Ester, wenn sie aus einem Fettsäuregemisch herstellbar sind.

Die Jodzahlen der erfindungsgemäßen Ester liegen bevorzugt zwischen 100 und 180, insbesondere 110 bis 150 g l/100 g Ester. Die Jodzahlen ergeben sich aus der Jodzahl des zugrundeliegenden Fettsäuregemischs und dem zur Veresterung verwendeten Alkohol in stöchiometrischer Weise.

Die OH-Zahl der Ester im erfindungsgemäßen Additiv liegt zwischen 110 und 195, insbesondere zwischen 130 und 190 mg KOH/g Ester. In der Regel handelt es sich dabei um Mischungen verschiedener Ester, z. B. um Mischungen aus Mono- Di- und Triglyceriden, Mischungen, wie sie bei der Veresterung von Polyolen entstehen.

Die erfindungsgemäßen Additive werden Ölen in Mengen von 0,001 bis 0,5 Gew.-%, bevorzugt 0,005 bis 0,3 Gew.-% und speziell 0,01 bis 0,1 Gew.-% zugesetzt. Dabei können sie als solche oder auch gelöst in Lösemitteln, wie z.B. aliphatischen und/oder aromatischen Kohlenwasserstoffen oder Kohlenwasserstoffgemischen wie z.B. Toluol, Xylol, Ethylbenzol, Decan, Pentadecan, Benzinfraktionen, Kerosin oder kommerziellen Lösemittelgemischen wie Solvent Naphtha, ^{®}Shellsol AB, ^{®}Solvesso 150, ^{®}Solvesso 200, ^{®}Exxsol-, ^{®}Isopar- und ^{®}Shellsol D-Typen eingesetzt werden. Bevorzugt enthalten die erfindungsgemäßen Additive 1 - 80 %, speziell 10 - 70 %, insbesondere 25 - 60 % Lösemittel. Die Additive, die auch bei niedrigen Temperaturen von beispielsweise - 30°C und niedriger problemlos eingesetzt werden können, verbessern die Schmierfähigkeit der additivierten Öle bei gleichzeitig verminderter Emulgierneigung.

Zur Herstellung von Additivpaketen für spezielle Problemlösungen können die erfindungsgemäßen Additive auch zusammen mit einem oder mehreren öllöslichen Co-Additiven eingesetzt werden, die für sich allein die Kaltfließeigenschaften und/oder Schmierwirkung von Rohölen, Schmierölen oder Brennstoffölen verbessern. Beispiele solcher Co-Additive sind Vinylacetat enthaltende Copolymerisate oder Terpolymerisate des Ethylens, Paraffindispergatoren, Kammpolymere, Alkylphenol-Aldehydharze sowie öllösliche Amphiphile.

So haben sich Mischungen der erfindungsgemäßen Additive mit Copolymerisaten hervorragend bewährt, die 10 bis 40 Gew.-% Vinylacetat und 60 bis 90 Gew.-% Ethylen enthalten. Nach einer weiteren Ausgestaltung der Erfindung setzt man die erfindungsgemäßen Additive in Mischung mit Ethylen/Vinylacetat/ Neononansäurevinylester-Terpolymerisaten oder Ethylen-Vinylacetat/ Neodecansäurevinylester-Terpolymerisaten zur gleichzeitigen Verbesserung der Fließfähigkeit und Schmierwirkung von Mineralölen oder Mineralöldestillaten ein. Die Terpolymerisate der Neononansäurevinylester bzw. der Neodecansäurevinylester enthalten außer Ethylen 10 bis 35 Gew.-% Vinylacetat und 1 bis 25 Gew.-% der jeweiligen Neoverbindung. Weitere bevorzugte Copolymere enthalten neben Ethylen und 10 bis 35 Gew.-% Vinylestern noch 0,5 bis 20 Gew.-% Olefin wie Diisobutylen, 4-Methylpenten oder Norbornen. Das Mischungsverhältnis der erfindungsgemäßen Additive mit den vorstehend beschriebenen Ethylen/Vinylacetat-Copolymerisaten bzw. den Terpolymerisaten aus Ethylen, Vinylacetat und den Vinylestern der Neononan- bzw. der Neodecansäure beträgt (in Gewichtsteilen) 20:1 bis 1:20, vorzugsweise 10:1 bis 1:10.

Zur Verwendung als Fließverbesserer und/oder Lubricity-Additiv können die erfindungsgemäßen Umsetzungsprodukte ferner zusammen mit Paraffindispergatoren eingesetzt werden. Paraffindispergatoren reduzieren die Größe der Paraffinkristalle und bewirken, dass die Paraffinpartikel sich nicht absetzen, sondern kolloidal mit deutlich reduziertem Sedimentationsbestreben, dispergiert bleiben. Weiterhin verstärken sie die Schmierwirkung der erfindungsgemäßen Additive. Als Paraffindispergatoren haben sich öllösliche polare Verbindungen mit ionischen oder polaren Gruppen, z.B. Aminsalze und/oder Amide bewährt, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Andere Paraffindispergatoren sind Copolymere des Maleinsäureanhydrids und *α*,ß-ungesättigter Verbindungen, die gegebenenfalls mit primären Monoalkylaminen und/oder aliphatischen Alkoholen umgesetzt werden können (vgl. EP 0 154 177), die Umsetzungsprodukte von Alkenylspirobislactonen mit Aminen (vgl. EP 0 413 279 B1) und nach EP 0 606 055 A2 Umsetzungsprodukte von Terpolymeren auf Basis *α*,ß-ungesättigter Dicarbonsäüreanhydride, *α*,ß-ungesättigter Verbindungen und Polyoxyalkylenether niederer ungesättigter Alkohole. Auch Alkylphenol-Aldehydharze sind als Paraffindispergatoren geeignet.

So können die erfindungsgemäßen Additive in Mischung mit Alkylphenol-Formaldehydharzen eingesetzt werden.

Schließlich werden in einer weiteren Ausführungsform der Erfindung die erfindungsgemäßen Additive zusammen mit Kammpolymeren verwendet. Hierunter versteht man Polymere, bei denen Kohlenwasserstoffreste mit mindestens 8, insbesondere mindestens 10 Kohlenstoffatomen an einem Polymerrückgrat gebunden sind. Vorzugsweise handelt es sich um Homopolymere, deren Alkylseitenketten mindestens 8 und insbesondere mindestens 10 Kohlenstoffatome enthalten. Bei Copolymeren weisen mindestens 20 %, bevorzugt mindestens 30 % der Monomeren Seitenketten auf (vgl. Comblike Polymers-Structure and Properties; N.A. Platé and V.P. Shibaev, J. Polym. Sci. Macromolecular Revs. 1974, 8, 117 ff). Beispiele für geeignete Kammpolymere sind z.B. Fumarat/Vinylacetat-Copolymere (vgl. EP 0 153 176 A1), Copolymere aus einem C₆-C₂₄-*α*-Olefin und einem N-C₆-C₂₂-Alkylmaleinsäureimid (vgl. EP 0 320 766), ferner veresterte Olefin/ Maleinsäureanhydrid-Copolymere, Polymere und Copolymere von *α*-Olefinen und veresterte Copolymere von Styrol und Maleinsäureanhydrid.

Kammpolymere können beispielsweise durch die Formel beschrieben werden. Darin bedeuten
- A: R', COOR', OCOR', R"-COOR' oder OR';
- D: H, CH₃, A oder R;
- E: H oder A;
- G: H, R", R"-COOR', einen Arylrest oder einen heterocyclischen Rest;
- M: H, COOR", OCOR", OR" oder COOH;
- N: H, R", COOR", OCOR, COOH oder einen Arylrest;
- R': eine Kohlenwasserstoffkette mit 8-150 Kohlenstoffatomen;
- R": eine Kohlenwasserstoffkette mit 1 bis 10 Kohlenstoffatomen;
- m: eine Zahl zwischen 0,4 und 1,0; und
- n: eine Zahl zwischen 0 und 0,6.

Das Mischungsverhältnis (in Gewichtsteilen) der erfindungsgemäßen Additive mit Harzen bzw. Kammpolymeren beträgt jeweils 1:10 bis 20:1, vorzugsweise 1:1 bis 10:1.

Die erfindungsgemäßen Additive sind für die Verwendung in Mitteldestillaten besonders gut geeignet. Als Mitteldestillate bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Die Öle können auch Alkohole wie Methanol und/oder Ethanol enthalten oder aus diesen bestehen. Vorzugsweise werden die erfindungsgemäßen Additive in solchen Mitteldestillaten verwendet, die weniger als 350 ppm Schwefel, insbesondere weniger als 200 ppm Schwefel und in speziellen Fällen weniger als 50 ppm Schwefel enthalten. Es handelt sich dabei im allgemeinen um solche Mitteldestillate, die einer hydrierenden Raffination unterworfen wurden, und die daher nur geringe Anteile an polyaromatischen und polaren Verbindungen enthalten, die ihnen eine natürliche Schmierwirkung verleihen. Die erfindungsgemäßen Additive werden weiterhin vorzugsweise in solchen Mitteldestillaten verwendet, die 95 %-Destillationspunkte unter 370°C, insbesondere 350°C und in Spezialfällen unter 330°C aufweisen. Sie können auch als Komponenten in Schmierölen eingesetzt werden.

Die Mischungen können allein oder auch zusammen mit anderen Additiven verwendet werden, z.B. mit Stockpunkterniedrigern oder Entwachsungshilfsmitteln, mit Korrosionsinhibitoren, Antioxidantien, Schlamminhibitoren, Dehazern, Leitfähigkeitsverbesserern, Lubricity-Additiven, und Zusätzen zur Erniedrigung des Cloud-Points. Des weiteren werden sie erfolgreich zusammen mit Additivpaketen eingesetzt, die u.a. bekannte aschefreie Dispergieradditive, Detergenzien, Entschäumer und Korrosionsinhibitoren enthalten. Zwischen den erfindungsgemäßen Additiven und den genannten weiteren Additiven werden dabei die im Stand der Technik beschriebenen Synergismen hinsichtlich Kaltfließeigenschaften gemäß WO- 95/03377 und Lubricity gemäß WO- 96/18708 sowie WO- 96/23855 erzielt.

Die Wirksamkeit der erfindungsgemäßen Additive als Lubricity-Additive wird durch die nachfolgenden Beispiele näher erläutert.

### Beispiele

**Tabelle 1: Charakterisierung der verwendeten Additive (erf = erfindungsgemäß, V = Vergleich)**

| Additive | OH-Zahl [mg KOH/g] | Jodzahl [g J/100 g] | Chemische Charakterisierung |
|---|---|---|---|
| A (erf) | 158 | 103 | Partialester aus Glycerin und Sojaölfettsäure |
| B (V) | 181 | 52 | Partialester aus Glycerin und Talgfettsäure |
| C (V) | 153 | 76 | Partialester aus Glycerin und Olein |
| D | 88 | 116 | Partialester aus Glycerin und Tallölfettsäure |
| E (erf) | 193 | 122 | Partialester aus Glycerin und Tallölfettsäure |
| F (V) | 278 | 77 | Partialester aus Glycerin und Olein |

Menge überschüssigem Acetanhydrid und anschließende Titration der gebildeten Essigsäure bestimmt.

Jodzahlen werden nach Kaufmann bestimmt. Dazu wird eine Probe bekannter Masse mit einer definierten, überschüssigen Menge einer methanolischen Bromlösung versetzt, wobei sich eine dem Gehalt an Doppelbindungen in der Probe equivalente Menge Brom an die Doppelbindungen anlagert. Der Überschuss an Brom wird mit Natriumthiosulfat zurücktitriert.

**Tabelle 2: Ester gemäß Stand der Technik (Vergleichswerte)**

| Ester | OH-Zahl [mg KOH/g] | Jodzahl [g J/100 g] |
|---|---|---|
| Glycerinmonooleat (rein) | 315 | 71 |
| Glycerindioleat (rein) | 90 | 82 |
| EP 0 839 174, Bsp. A | 181 | 78 |
| EP 0 839 174, Bsp. B | 315 | 71 |
| EP 0 839 174, Bsp. C | 317 | 143 |
| EP 0 739 970, Bsp. A | 181 | 77 |
| EP 0 739 970, Bsp. G | 284 | 120 |
| EP 0 739 970, Bsp. H | 141 | 44 |
| EP 0 739 970, Bsp. I | 155 | 72 |
| EP 0 739 970, Bsp. J | 111 | 74 |
| EP 0 739 970, Bsp. K | 185 | 78 |
| EP 0 739 970, Bsp. L | 122 | 81 |
| EP 0 739 970, Bsp. M | 192 | 77 |
| EP 0 739 970, Bsp. N | 8 | 86 |
| EP 0 739 970, Bsp. O | 84 | 75 |
| EP 0 739 970, Bsp. P | 227 | 76 |
| EP 0 739 970, Bsp. Q | 184 | 73 |
| EP 0 739 970, Bsp. R | 192 | 62 |

### Emulgierneigung in Mitteldestillaten

Die Prüfung der Emulgierneigung von Additiven erfolgt gemäß ASTM D 1094-85. 80 ml eines Dieselkraftstoffs werden in einem 100 ml Standzylinder mit 250 ppm des zu testenden Additivs versetzt und 15 Minuten bei 60°C temperiert und geschüttelt. Nach Abkühlen auf Raumtemperatur werden 2 ml Pufferlösung hinzugegeben und 2 Minuten geschüttelt. Nach 5 Minuten wird die Probe optisch nach folgenden Kriterien beurteilt:

**Tabelle 3: Emulgierneigung der Additive**

| Bewertung der Trennschicht | | Bewertung der Phasentrennung | |
|---|---|---|---|
| 1 | Klar und sauber | 1 | Komplette Abwesenheit aller Emulsionen und/oder Abscheidungen in beiden Phasen oder oben auf der Öl-Phase. |
| | | | |
| 1 b | kleine, klare Blasen, die schätzungsweise nicht mehr als 50 % der Trennschicht bedecken. Keine Schlieren, keine Filmbildung oder sonstige Benetzung an der Trennschicht. | 2 | Wie (1), aber zusätzlich kleine Luftbläschen oder kleine Wassertröpfchen in der Öl-Phase. |
| | | | |
| 2 | Schlieren, Filmbildung oder sonstige Benetzung an der Trennschicht | 3 | Emulsionen und/oder Niederschläge in beiden Phasen oder oben auf der Öl-Phase, und/oder Tropfen in der Wasser-Phase oder an der Wandung anhaftend (ausgenommen die Wandung über der Öl-Phase). In Klammern gesetzt: Menge der Wasserphase |
| | | | |
| 3 | Schmaler Saum oder leichte Schaumbildung, oder beides | | |
| | | | |
| 4 | Dichter Saum oder starke Schaumbildung, oder beides | | |

| Beispiel | Additiv | Trennschicht | Phasentrennung | Ölphase | Wasserphase |
|---|---|---|---|---|---|
| 1 | A | 1b | 2 (20 ml H₂O) | leicht trübe | klar |
| 2 (V) | B | 3 | 3 (8 ml H₂O) | trübe | klar |
| 3 (V) | C | 4 | 3 (10 ml H₂O) | trübe | klar |
| 4 | D | 2 | 2 (20 ml H₂O) | leicht trübe | klar |
| 5 | E | 2 | 2 (20 ml H₂O) | leicht trübe | klar |
| 6 (V) | F | 3 | 3 (6 ml H₂O) | trübe | klar |

### Schmierwirkung in Mitteldestillaten

Die Schmierwirkung der Additive wurde mittels eines HFRR-Geräts der Firma PCS Instruments an additivierten Ölen bei 60°C durchgeführt. Der High Frequency Reciprocating Rig Test (HFRR) ist beschrieben in D. Wei, H. Spikes, Wear, Vol. 111, No. 2, p. 217, 1986. Die Ergebnisse sind als Reibungskoeffizient und Wear Scar (WS 1.4) angegeben. Ein niedriger Reibungskoeffizient und ein niedriger Wear Scar zeigen eine gute Schmierwirkung.

Als Testöl wurde ein skandinavischer Winterdiesel mit folgender Charakteristik eingesetzt:

| | |
|---|---|
| Siedebereich: | 185 - 320°C |
| Dichte: | 0,820 g/cm³ |
| Cloud Point: | - 29°C |
| Schwefelgehalt: | 3 ppm |

Die Bestimmung der Siedekenndaten erfolgt gemäß ASTM D-86 und die Bestimmung des Cloud Points gemäß ISO 3015.

**Tabelle 4: Wear Scar in Testöl 2**

| Beispiel | Additiv | Dosierrate | Wear Scar | Friction |
|---|---|---|---|---|
| 7 (V) | Ohne | - | 679 µm | 0,40 |
| 8 (V) | Glycerinmonooleat (99 %ig) | 100 ppm | 230 µm | 0,13 |
| 9 (V) | Glycerindioleat | 100 ppm | 306 µm | 0,16 |
| 10 | A | 100 ppm | 210 µm | 0,12 |
| 11 (V) | B | 100 ppm | 263 µm | 0,14 |
| 12 (V) | C | 100 ppm | 284 µm | 0,14 |
| 13 | D | 100 ppm | 206 µm | 0,12 |
| 14 | E | 100 ppm | 301 µm | 0,14 |
| 15 (V) | F | 100 ppm | 291 µm | 0,13 |

## Patentansprüche

1. Brennstofföle mit maximal 0,035 Gew.-% Schwefelgehalt, enthaltend mindestens einen Ester aus einem zwei- oder mehrwertigen Alkohol und einem Gemisch von ungesättigten und gegebenenfalls gesättigten Fettsäuren, deren Kohlenstoffkettenlängen zwischen 8 und 30 Kohlenstoffatomen liegen, wobei die genannten Ester eine OH-Zahl von zwischen 110 und 195 mg KOH/g Ester und eine Jodzahl von mehr als 100 g l/100 g Ester aufweisen, in Mengen von 0,001 bis 0,5 Gew.-% bezogen auf das Brennstofföl.

2. Brennstofföle gemäß Anspruch 1, worin die Jodzahl zwischen 100 und 180 g l/100 g Ester liegt.

3. Brennstofföle gemäß Anspruch 1 und/oder 2, worin die Fettsäuren, die Bestandteil der Fettsäuremischung sind, 10 bis 26 C-Atome enthalten.

4. Brennstofföle gemäß einem oder mehreren der Ansprüche 1 bis 3, worin die Fettsäuremischungen bis zu 10 Gew.-% gesättigter Fettsäuren enthalten.

5. Brennstofföle gemäß einem oder mehreren der Ansprüche 1 bis 4, worin die Alkohole 2 bis 6 Kohlenstoffatome enthalten.

6. Brennstofföle gemäß einem oder mehreren der Ansprüche 1 bis 5, worin die Alkohole 2 bis 5 Hydroxylgruppen, jedoch maximal eine Hydroxylgruppe pro Kohlenstoffatom, enthalten.

7. Brennstofföle gemäß einem oder mehreren der Ansprüche 1 bis 6, worin ein Bestandteil der Fettsäuren Dicarbonsäuren sind.

8. Brennstofföle gemäß einem oder mehreren der Ansprüche 1 bis 7, worin zusätzlich ein Alkylphenol-Formaldehydharz im Verhältnis Additiv:Harz von 1:10 bis 20:1 nach Gewicht enthalten ist.

9. Brennstofföle gemäß einem oder mehreren der Ansprüche 1 bis 7, worin zusätzlich
Copolymerisate, die 10 bis 40 Gew.-% Vinylacetat und 60 bis 90 Gew.-% Ethylen enthalten,
Ethylen/Vinylacetat/ Neononansäurevinylester-Terpolymerisate oder EthylenVinylacetat/ Neodecansäurevinylester-Terpolymerisaten, die außer Ethylen 10 bis 35 Gew.-% Vinylacetat und 1 bis 25 Gew.-% der jeweiligen Neoverbindung enthalten, oder .
Copolymere, die neben Ethylen und 10 bis 35 Gew.-% Vinylestern noch 0,5 bis 20 Gew.-% Olefin enthalten,
im Mischungsverhältnis Additiv zu den vorstehend beschriebenen Copolymerisaten bzw. Terpolymerisaten (in Gewichtsteilen) 20:1 bis 1:20 vorhanden sind.

10. Brennstofföle gemäß einem oder mehreren der Ansprüche 1 bis 7, worin zusätzlich öllösliche polare Verbindungen mit ionischen oder polaren Gruppen, die durch Reaktion aliphatischer oder aromatischer Amine mit aliphatischen oder aromatischen Mono-, Di-, Tri- oder Tetracarbonsäuren oder deren Anhydriden erhalten werden, enthalten sind.

11. Brennstofföle gemäß einem oder mehreren der Ansprüche 1 bis 7, worin zusätzlich Kammpolymere der Formel worin
A R', COOR', OCOR', R"-COOR' oder OR';
D H, CH₃, A oder R;
E H oder A;
G H, R", R"-COOR', einen Arylrest oder einen heterocyclischen Rest;
M H, COOR", OCOR", OR" oder COOH;
N H, R", COOR", OCOR, COOH oder einen Arylrest;
R' eine Kohlenwasserstoffkette mit 8-150 Kohlenstoffatomen;
R" eine Kohlenwasserstoffkette mit 1 bis 10 Kohlenstoffatomen;
m eine Zahl zwischen 0,4 und 1,0; und
n eine Zahl zwischen 0 und 0,6
bedeüten, im Mischungsverhältnis (in Gewichtsteilen) der Additive mit Kammpolymeren von 1:10 bis 20:1 vorhanden sind.

12. Brennstofföle gemäß einem oder mehreren der Ansprüche 1 bis 7, worin zusätzlich Copolymere des Maleinsäureanhydrids und *α*,ß-ungesättigter Verbindungen, die gegebenenfalls mit primären Monoalkylaminen und/oder aliphatischen Alkoholen umgesetzt werden können, enthalten sind.

13. Brennstofföle gemäß einem oder mehreren der Ansprüche 1 bis 7, worin zusätzlich Umsetzungsprodukte von Alkenylspirobislactonen mit Aminen enthalten sind.

14. Brennstofföle gemäß einem oder mehreren der Ansprüche 1 bis 7, worin zusätzlich Umsetzungsprodukte von Terpolymeren auf Basis *α*,ß-ungesättigter Dicarbonsäureanhydride, *α*,ß-ungesättigter Verbindungen und Polyoxyalkylenether niederer ungesättigter Alkohole enthalten sind.

15. Verwendung eines Additivs wie in einem oder mehreren der Ansprüche 1 bis 7 definiert, in Mengen von 0,001 bis 0,5 Gew.-% bezogen auf das Brennstofföl, zur Verbesserung der Schmierwirkung von Brennstoffölen mit höchstens 0,035 Gew.-% Schwefelgehalt.

## Claims

1. A fuel oil having a maximum sulfur content of 0.035% by weight, comprising at least one ester of a di- or polyhydric alcohol and a mixture of unsaturated and optionally saturated fatty acids whose carbon chain lengths are between 8 and 30 carbon atoms, the esters mentioned having an OH number of between 110 and 195 mg KOH/g of ester and an iodine number of more than 100 g of l/100 g of ester, in amounts of from 0.001 to 0.5% by weight based on the fuel oil.

2. A fuel oil as claimed in claim 1, wherein the iodine number is between 100 and 180 g of l/100 g of ester.

3. A fuel oil as claimed in claim 1 and/or 2, wherein the fatty acids which are a constituent of the fatty acid mixture contain from 10 to 26 carbon atoms.

4. A fuel oil as claimed in one or more of claims 1 to 3, wherein the fatty acid mixtures contain up to 10% by weight of saturated fatty acids.

5. A fuel oil as claimed in one or more of claims 1 to 4, wherein the alcohols contain from 2 to 6 carbon atoms.

6. A fuel oil as claimed in one or more of claims 1 to 5, wherein the alcohols contain from 2 to 5 hydroxyl groups, but a maximum of one hydroxyl group per carbon atom.

7. A fuel oil as claimed in one or more of claims 1 to 6, wherein a constituent of the fatty acids is dicarboxylic acid.

8. A fuel oil as claimed in one or more of claims 1 to 7, wherein an alkylphenol-formaldehyde resin is additionally present in an additive:resin ratio of from 1:10 to 20:1 by weight.

9. A fuel oil as claimed in one or more of claims 1 to 7, wherein copolymers which contain from 10 to 40% by weight of vinyl acetate and from 60 to 90% by weight of ethylene,
ethylene/vinyl acetate/vinyl neononanoate terpolymers or ethylene/vinyl acetate/vinyl neodecanoate terpolymers which, apart from ethylene, contain from 10 to 35% by weight of vinyl acetate and from 1 to 25% by weight of the particular neo compound, or
copolymers which, in addition to ethylene and from 10 to 35% by weight of vinyl esters, also contain from 0.5 to 20% by weight of olefin,
are additionally present in a mixing ratio of additive to the above-described copolymers or terpolymers (in parts by weight) of from 20:1 to 1:20.

10. A fuel oil as claimed in one or more of claims 1 to 7, wherein oil-soluble polar compounds having ionic or polar groups which are obtained by reacting aliphatic or aromatic amines with aliphatic or aromatic mono-, di-, tri- or tetracarboxylic acids or anhydrides thereof are additionally present.

11. A fuel oil as claimed in one or more of claims 1 to 7, wherein comb polymers of the formula where
A is R', COOR', OCOR', R"-COOR' or OR';
D is H, CH₃, A or R;
E is H or A;
G is H, R", R"-COOR', an aryl radical or a heterocyclic radical;
M is H, COOR", OCOR" , OR" or COOH;
N is H, R", COOR", OCOR, COOH or an aryl radical;
R' is a hydrocarbon chain having from 8-150 carbon atoms;
R" is a hydrocarbon chain having from 1 to 10 carbon atoms;
m is a number between 0.4 and 1.0; and
n is a number between 0 and 0.6
are additionally present in a mixing ratio (in parts by weight) of the additives with comb polymers of from 1:10 to 20:1.

12. A fuel oil as claimed in one or more of claims 1 to 7, wherein copolymers of maleic anhydride and α,β-unsaturated compounds which may optionally be reacted with primary monoalkylamines and/or aliphatic alcohols are additionally present.

13. A fuel oil as claimed in one or more of claims 1 to 7, wherein reaction products of alkenyl-spiro-bislactones with amines are additionally present.

14. A fuel oil as claimed in one or more of claims 1 to 7, wherein reaction products of terpolymers based on α,β-unsaturated dicarboxylic anhydrides, α,β-unsaturated compounds and polyoxyalkylene ethers of lower unsaturated alcohols are additionally present.

15. The use of an additive as defined in one or more of claims 1 to 7 in amounts of from 0.001 to 0.5% by weight based on the fuel oil for improving the lubricity of fuel oils having a sulfur content of at most 0.035% by weight.

## Revendications

1. Huiles combustibles présentant une teneur en soufre maximale de 0,035% en poids, contenant au moins un ester d'un alcool divalent ou polyvalent et d'un mélange d'acides gras insaturés et le cas échéant saturés, dont les longueurs de chaînes carbonées sont situées entre 8 et 30 atomes de carbone, les esters mentionnés présentant un indice d'OH entre 110 et 195 mg de KOH/g d'ester et un indice d'iode supérieur à 100 g d'l/100 g d'ester, en des quantités de 0,001 à 0,5% en poids par rapport à l'huile combustible.

2. Huiles combustibles selon la revendication 1, l'indice d'iode étant situé entre 100 et 180 g d'l/100 g d'ester.

3. Huiles combustibles selon la revendication 1 et/ou 2, les acides gras faisant partie du mélange d'acides gras contenant 10 à 26 atomes de carbone.

4. Huiles combustibles selon l'une ou plusieurs des revendications 1 à 3, les mélanges d'acides gras contenant jusqu'à 10% en poids d'acides gras saturés.

5. Huiles combustibles selon l'une ou plusieurs des revendications 1 à 4, les alcools contenant 2 à 6 en poids atomes de carbone.

6. Huiles combustibles selon l'une ou plusieurs des revendications 1 à 5, les alcools contenant 2 à 5 groupes hydroxyle, mais au maximum un groupe hydroxyle par atome de carbone.

7. Huiles combustibles selon l'une ou plusieurs des revendications 1 à 6, un constituant des acides gras étant des acides dicarboxyliques.

8. Huiles combustibles selon l'une ou plusieurs des revendications 1 à 7, une résine d'alkylphénol-formaldéhyde, dans un rapport additif:résine de 1:10 à 20:1 en poids étant contenue.

9. Huiles combustibles selon l'une ou plusieurs des revendications 1 à 7, contenant en outre
des copolymères qui contiennent 10 à 40% en poids d'acétate de vinyle et 60 à 90% en poids d'éthylène.
des terpolymères d'éthylène/acétate de vinyle/ester vinylique de l'acide néononanoïque ou des terpolymères d'éthylène/acétate de vinyle/ester vinylique de l'acide néodécanoïque, qui contiennent outre de l'éthylène, 10 à 35% en poids d'acétate de vinyle et 1 à 25% en poids de chaque composé néo, ou
des copolymères, qui contiennent outre l'éthylène et 10 à 35% en poids d'esters de vinyle, encore 0,5 à 20% en poids d'oléfine,
dans un rapport de mélange additif aux copolymères ou, selon le cas, terpolymères décrits ci-dessus (en parties en poids) de 20:1 à 1:20.

10. Huiles combustibles selon l'une ou plusieurs des revendications 1 à 7, contenant en outre des composés azotés polaires solubles dans l'huile contenant des groupes ioniques ou polaires, qui sont obtenus par réaction d'amines aliphatiques ou aromatiques avec des acides aliphatiques ou aromatiques monocarboxyliques, dicarboxyliques, tricarboxyliques ou tétracarboxyliques ou leurs anhydrides.

11. Huiles combustibles selon l'une ou plusieurs des revendications 1 à 7, contenant en outre des polymères en peigne de formule où
A signifie R', COOR', OCOR', R"-COOR' ou OR' ;
D signifie H, CH₃, A ou R ;
E signifie H ou A ;
G signifie H, R", R"-COOR', un radical aryle ou un radical hétérocyclique ;
M signifie H, COOR", OCOR", OR" ou COOH ;
N signifie H, R", COOR", OCOR, COOH ou un radical aryle ;
R' signifie une chaîne hydrocarbonée comprenant 8-150 atomes de carbone ;
R" signifie une chaîne hydrocarbonée comprenant 1 à 10 atomes de carbone ;
m vaut un nombre entre 0,4 et 1,0 ; et
n vaut un nombre entre 0 et 0,6.
dans un rapport de mélange (en parties en poids) des additifs avec les polymères en peigne de 1:10 à 20:1.

12. Huiles combustibles selon l'une ou plusieurs des revendications 1 à 7, contenant en outre des copolymères de l'anhydride de l'acide maléique et de composés α,ß-insaturés, qui peuvent le cas échéant être transformés avec des monoalkylamines primaires et/ou des alcools aliphatiques.

13. Huiles combustibles selon l'une ou plusieurs des revendications 1 à 7, contenant en outre des produits de transformation d'alcénylspirobislactones avec des amines.

14. Huiles combustibles selon l'une ou plusieurs des revendications 1 à 7, contenant en outre des produits de transformation de terpolymères à base d'anhydrides d'acides dicarboxyliques α,ß-insaturés, de composés α,ß-insaturés et de polyoxyalkylène-éthers d'alcools insaturés inférieurs.

15. Utilisation d'un additif selon l'une ou plusieurs des revendications 1 à 7, en des quantités de 0,001 à 0,5% en poids par rapport à l'huile combustible, pour améliorer l'effet lubrifiant d'huiles combustibles contenant au plus 0,035% en poids de teneur en soufre.
